# EUROPÄISCHE PATENTSCHRIFT

(11) **EP 0 001 599 B1**
(45) Veröffentlichungstag und Bekanntmachung des Hinweises auf die Patenterteilung: **21.10.1981**
(21) Anmeldenummer: 78101087.1
(22) Anmeldetag: 06.10.1978
(51) Int. Cl.: G03G 5/14

(54) **Elektrophotographisches Aufzeichnungsmaterial und dessen Verwendung in einem Kopierverfahren**
Electrophotographic recording material and its application in a copying process
Matériau électrophotographique et son application dans des procédés d'enregistrement

(30) Priorität: 17.10.1977 US 842431
(43) Veröffentlichungstag der Anmeldung: 02.05.1979
(73) Patentinhaber: International Business Machines Corporation, Armonk, N.Y. 10504 (US)
(72) Erfinder: Anderson, Howard Warren, Boulder Colorado 80303 (US); Moore, Michael Thomas, Longmont Colorado 80501 (US)
(74) Vertreter: Kreidler, Eva-Maria, Dr. rer. nat.

## Beschreibung

Die Erfindung betrifft ein elektrophotographisches Aufzeichnungsmaterial aus einem elektrisch leitenden Schichtträger, einer Ladungsträger erzeugenden Schicht und einer bindemittelhaltigen Ladungsträgertransportschicht und dessen Verwendung in einem Kopierverfahren.

Elektrophotographische Verfahren und Materialien sind bekannt. Bei diesen Prozessen wird eine gleichmäßige elektrostatische Ladung auf eine normalerweise isolierenden Platte oder ein Element unter sogenannten "Dunkel"-Bedingungen aufgetragen. Anschließend wird das Element bildmäßig belichtet, wobei die vom Licht getroffenen Bereiche des Elements leitend werden und eine Ableitung der elektrostatischen Ladung von der Oberfläche des Elements ermöglichen. Dadurch wird ein latentes Bild in Form geladener Oberflächenbereiche in den Teilen der Oberfläche, die nicht von Licht getroffen wurden, gebildet. Das elektrostatische Bild auf der Oberfläche des Elements wird dann mit einem entgegengesetzt geladenen Pulverentwickler, einem Toner, entwickelt. Dieser wird an den geladenen Bereichen des Elements durch seine Affinität zu der entgegengesetzten Ladung festgehalten. Die entladenen Bereiche des Elements zeigen keine Affinität dieser Art zu dem Toner. Das so gebildete Tonerbild wird anschließend auf eine andere Oberfläche, beispielsweise auf Papier übertragen und wird auf dieser durch druck- oder hitzeempfindliche oder ähnliche Zusatzstoffe, die dem Toner beigemischt sind, fixiert.

Ein besonders vorteilhaftes elektrophotographisches Element ergibt sich, wenn eine Ladungsträger erzeugende Schicht, welche gegenüber aktinischer Strahlung zur Ausbildung von Elektronen-Lochpaaren empfindlich ist, in Verbindung mit einer zu ihr benachbarten Ladungsträgertransportschicht vom p-Type verwendet wird. Zahlreiche Ladungsträger erzeugende Schichten, die gegenüber bestimmten Wellenlängen aktinischer Strahlung empfindlich sind, sind bekannt. Die Ladungsträgertransportschicht ist unter den angewendeten Bedingungen gegenüber aktinischer Strahlung nicht empfindlich, aber sie dient dazu, positive Ladungen von der Ladungsträger erzeugenden Schicht entweder, in Abhängigkeit von dem angewendeten System, an die Oberfläche der negativ geladenen Ladungsträgertransportschicht, auf der das Bild gebildet wird, oder in einem System mit positiver Aufladung zu der leitenden Unterlage zu transportieren. In der US-Patentschrift 3 837 851 wird eine elektrophotographische Platte beschrieben, bei der als aktives Material in der Ladungsträgertransportschicht eine Tri-aryl-pyrazolin-Verbindung verwendet wird.

Hydrazone wurden bereits in photoleitfähigen Schichten als strahlungsempfindliches Material verwendet. In der US-Patentschrift 3 717 462 wird die entsprechende Verwendung einer Hydrazonverbindung beschrieben. Ähnliche Verwendungen von Hydrazonverbindungen können beispielsweise der US-Patentschrift 3 765 884 entnommen werden.

Versuche haben jedoch gezeigt, daß die in den US-Patentschriften 3 717 462 und 3 765 462 beschriebenen Hydrazone nicht für die Verwendung in Ladungsträgertransportschichten geeignet sind, denn bei den dort beschriebenen Verbindungen waren sehr viel höhere Entladungsenergien für die Entladung eines Elements beispielsweise von -870 V auf -150 V erforderlich als bei den Hydrazonen der vorliegenden Erfindung.

Zusammenfassend kann gesagt werden, daß die Verwendung von Ladungsträgertransportschichten in Verbindung mit bestimmten Ladungsträger erzeugenden Schichten bekannt ist, daß aber die Verwendung von Hydrazonverbindungen im allgemeinen und insbesondere der Hydrazonverbindungen gemäß der vorliegenden Erfindung als aktives Material in einer Ladungsträgertransportschicht bisher nicht vorgeschlagen wurde. Andererseits wurden Hydrazonverbindungen, die sich von den spezifischen Verbindungen der vorliegenden Erfindung unterscheiden, bereits als lichtempfindliche Materialien, aber nicht als Ladungsträgertransportmaterialien verwendet.

Aufgabe der vorliegenden Erfindung ist die Bereitstellung eines elektrophotographischen Aufzeichnungsmaterials aus mehreren Schichten, das im Vergleich mit bisher bekannten mehrlagigen Aufzeichnungsmaterialien hinsichtlich seines Verhaltens bei niedriger Temperatur, der Haftung und der Widerstandsfähigkeit gegenüber Abnutzung, der Tonerfilmbildung und Alterung bei gleichzeitig vorhandener hoher Lichtempfindlichkeit verbesserte Eigenschaften aufweist.

Die Aufgabe der Erfindung wird gelöst durch ein elektrophotographisches Aufzeichnungsmaterial aus einem elektrisch leitenden Schichtträger, einer Ladungsträger erzeugenden Schicht und einer bindemittelhaltigen Ladungsträgertransportschicht, das eine Ladungsträgertransportschicht mit einem Gehalt an einer Hydrazonverbindung, wie sie in den Ansprüchen gekennzeichnet ist, enthält.

Besonders vorteilhafte Ergebnisse werden bei Verwendung von p-Diäthylaminobenzaldehyd-(diphenylhydrazon) erhalten. Andere bevorzugte Ladungsträgertransportmaterialien sind o-Äthoxy-p-diäthylaminobenzaldehyd-(diphenylhydrazon), o-Methyl-p-diäthylaminobenzaldehyd-(diphenylhydra- zon), o-Methyl-p-dimethylaminobenzaldehyd-(diphenylhydrazon), p-Dipropylaminobenzaldehyd-(diphenylhydrazon), p-Diäthylaminobenzaldehyd-(benzylphenylhydrazon), p-Dibutylaminobenzaldehyd-(diphenylhydrazon) und p-Dimethylaminobenzaldehyd-(diphenylhydrazon).

Mehrlagige elektrophotographische Aufzeichnungsmaterialien sind allgemein bekannt. Die Ladungsträger erzeugende Schicht, welche aus einem organischen oder anorganischen Material bestehen kann, ist gegenüber aktinischer Strahlung, die auf das Material auftrifft zur Ausbildung von Elektronen-Lochpaaren empfindlich. Die Ladungsträger erzeugende Schicht kann selbsttragend sein, es wird jedoch vorzugsweise eine biegsame Unterlage, wie ein Polymerfilm mit einer metallisierten Oberfläche, angewendet. Als biegsame Unterlage wird vorzugsweise biaxial orientiertes Polyäthylenterephthalat verwendet. Wie oben angegeben, muß die Ladungsträger erzeugende Schicht in elektrischem Kontakt mit einem Leiter sein, um die selektive Entladung des Aufzeichnungsmaterials zu erleichtern. Wiederum im Hinblick auf die bevorzugte, aber konventionelle Ausführungsform der Erfindung ist es am vorteilhaftesten, einen aluminisierten Polyäthylenterephthalat-Film zu verwenden, wobei das Aluminium die leitende Schicht ausmacht. Die Ladungsträger erzeugende Schicht wird vorzugsweise auf der Unterlage und in Kontakt mit der leitenden Schicht gebildet. Die Schichtdicke der Ladungsträger erzeugenden Schicht ist nicht kritisch, sie liegt jedoch im allgemeinen zwischen 0,05 und 0,20 µm. Anorganische Ladungsträger erzeugende Materialien schließen Selen, Tellur und Verbindungen der Gruppen II b und VI a des periodischen Systems, beispielsweise Cadmium-sulfoselenid ein. Organische Ladungsträger erzeugende Materialien schließen Cyaninverbindungen, die beispielsweise in der deutschen Offenlegungsschrift 22 15 040 beschrieben sind, Disazoverbindungen, die beispielsweise in den deutschen Offenlegungsschriften 2215968 und 26 35 887 beschrieben sind, oder Phthalocyaninverbindungen ein. Brauchbare Ergebnisse werden auch mit Ladungsträger erzeugenden Materialien erhalten, die Methinfarbstoffderivate der Quadratsäure umfassen. Materialien dieser Art werden in der deutschen Offenlegungsschrift 2401 220 diskutiert.

Chlordianblau, Methylsquarylium- und Hydroxysquaryliumfarbstoffe sind besonders geeignete Ladungsträger erzeugende Materialien. Im einzelnen sind bevorzugte Materialien dieser Art 3,3'-Dichlor-4,4'-diphenyl- bis [1"-azo-2"-hydroxy-3"-naphtanilid] 2,4-Bis-(2-methyl-4-dimethylaminophenyl)-cyclobutendiylium-1,3-diolat 2,4-Bis-(2-hydroxy-4-dimethylaminophenyl)-cyclobutendiylium-1,3-diolat

Diese Farbstoffe werden der Einfachheit halber nachfolgend mit Chlordianblau, Methylsquarylium und Hydroxysquarylium bezeichnet.

Zusammenfassend kann gesagt werden, daß eine Vielzahl anorganischer und organischer Ladungsträger erzeugender Materialien zusammen mit dem Ladungsträgertransportmaterial der vorliegenden Erfindung verwendet werden können. Da jedoch das Ladungsträgertransportmaterial in den meisten Ausführungsbeispielen der Erfindung für die aktinische Strahlung, welche das Ladungsträger erzeugende Material aktiviert, im wesentlichen tranparent sein muß, wird bevorzugt, daß das Ladungsträger erzeugende Material gegenüber aktinischer Strahlung im sichtbaren und längerwelligen Spektralbereich, d.h. gegenüber Licht mit einer Wellenlänge größer 390 nm, empfindlich eist. Diese Forderung ist wesentlich für das bevorzugte Ausführungsbeispiel der Erfindung, bei dem die Ladungsträgertransportschicht zwischen der Ladungsträger erzeugenden Schicht und der Strahlungsquelle angeordnet ist, was bei einem System mit negativer Aufladung der Fall ist. Bei einem System mit positiver Aufladung wird das Ladungsträger erzeugende Material direkt aktinischer Strahlung ausgesetzt, und das Ladungsträgertransportmaterial wird zwischen Ladungsträger erzeugendem Material und dem leitenden Träger angeordnet. Im letzteren Fall sind Ladungsträger erzeugende Materialien und Strahlungsquellen, die bei kürzeren Wellenlängen als sichtbarem Licht arbeiten, zur Verwendung mit dem Ladungsträgertransportmaterial gemäß der vorliegenden Erfindung geeignet.

In dem bevorzugten Ausführungsbeispiel gemäß der vorliegenden Erfindung, in dem organische Ladungsträger erzeugende Materialien verwendet werden, werden diese Materialien in bekannter Weise auf eine metallisierte Unterlage aufgetragen, beispielsweise durch Meniskusbeschichten, mittels einer Rakel oder in einem Tauchbeschichtungsverfahren. Es wird vorzugsweise eine Klebstoffschicht auf die Unterlage aufgetragen, um die Haftung der Ladungsträger erzeugenden Schicht auf dieser zu verbessern. Polyesterharze werden als Klebstoffe bevorzugt.

Die Ladungsträgertransportschicht gemäß der Erfindung wird vorzugsweise auf die Ladungsträger erzeugende Schicht aufgetragen und bildet die oberste oder freiliegende Schicht des Aufzeichnungsmaterials. Die Ladungsträgertransportschicht weist eine Dicke zwischen etwa 7 und 35 ,um auf, kann aber auch dicker oder dünner sein, beispielsweise weniger als 7 ,um, d.h. 5 µm. Die nachfolgenden Ausführungen betreffen zwar das bevorzugte Ausführungsbeispiel gemäß der Erfindung, bei einem System mit positiver Aufladung kann jedoch die Ladungsträgertransportschicht auch zwischen der Ladungsträger erzeugenden Schicht und der Unterlage angeordnet sein, wie in zwei Abbildungen und den dazugehörigen Ausführungen angegeben ist.

Das aktive Material der Ladungsträgertransportschicht vom p-Typ gemäß der vorliegenden Erfindung ist ein Hydrazon der allgemeinen Formel in der die Reste bedeuten.

Ein besonders bevorzugtes Ladungsträgertransportmaterial ist p-Diäthylaminobenzaldehyd-(diphenylhydrazon);

Andere bevorzugte Ladungsträgertransportmaterialien sind o-Äthoxy-p-diäthylamino- benzaldehyd-(diphenylhydrazon) o-Methyl-p-diäthylaminobenzaldehyd-(diphenylhydrazon) o-Methyl p-dimethylaminobenzaldehyd-(diphenylhydrazon) p-Dipropylaminobenzaldehyd-(diphenylhydrazon) p-Diäthylaminobenzaldehyd-(benzylphenylhydrazon) p-Dibutylaminobenzaldehyd-(diphenylhydrazon) p-Dimethylaminobenzaldehyd-(diphenylhydrazon)

Zur Anwendung wird das Hydrazonmaterial mit einem Bindemittel in einem organischen Lösungsmittel gemischt, auf die Ladungsträger erzeugende Schicht aufgetragen und in einem Umluftofen getrocknet. Zur Verwendung sind zahlreiche polymere Bindemittel geeignet, besonders geeignete Bindemittel sind Polycarbonatharze, beispielsweise ein Harz, das unter der Bezeichnung M-60 von Mobay Chemical Company erhältlich ist, Polyesterharze, beispielsweise ein Harz, das unter der Bezeichnung PE-200 von Goodyear erhältlich ist und Acrylharze, beispielsweise ein Harz, das unter der Bezeichnung A-1 von Rohm und Haas erhältlich ist, Es sind auch verschiedene andere Harze geeignet, wie nachfolgend gezeigt wird. Die Harze, die einzeln oder in Mischungen verwendet werden können, werden mit einem oder mehreren organischen Lösungsmitteln gemischt, vorzugsweise mit Tetrahydrofuran und Toluol, wobei auch andere geeignete Lösungsmittel verwendet werden können.

Andere Bestandteile können zur Erhöhung der Gleitwirkung, der Stabilität, der Haftung, zur Beeinflussung der Überzugsqualität und ähnlichen Eigenschaften der Ladungsträgertransportschicht einverleibt werden. So wird beispielsweise ein Siliconöl, das unter dem Warenzeichen DC-200 von Dow Corning erhältlich ist, der Lösung des Ladungsträgertransportmaterials einverleibt.

Die Erfindung wird anhand der nachfolgenden Figuren und der Beschreibung näher erläutert.
Fig. 1 stellt einen vereinfachten Querschnitt durch eine Ladungsträger erzeugende und eine Ladungsträgertransportschicht in einem bevorzugten Ausführungsbeispiel der Erfindung dar, wobei die Wirkungsweise bei Belichtung eines negativ geladenen Elements mit aktinischer Strahlung gezeigt wird;
Fig. 2 ist ein Schnittbild ähnlich Fig. 1, anhand dessen die resultierende negative Ladungsverteilung auf dem Aufzeichnungsmaterial gezeigt wird;
Fig. 3 ist ein Schnittbild, anhand dessen ein Aufzeichnungsmaterial für positive Aufladung gezeigt wird und
Fig. 4 ist ein Schnittbild ähnlich Fig. 3, anhand dessen die resultierende positive Ladungsverteilung auf der Oberfläche des positiv geladenen Aufzeichnungsmaterials gezeigt wird.

In allen Figuren sind gleiche Komponenten und Bestandteile mit den gleichen Bezugszeichen bezeichnet, ein mehrlagiges elektrophotographisches Aufzeichnungsmaterial in Fig. 1 wird im allgemeinen mit dem Bezugszzeichen 10 gekennzeichnet.

Das Aufzeichnungsmaterial 10 umfaßt eine Ladungsträger erzeugende Schicht 12 und eine Ladungsträgertransportschicht 14. Wie dargestellt, befindet sich eine negative Ladung auf der Oberfläche der Ladungsträgertransportschicht 14. Eine positive Ladung befindet sich auf der entgegengesetzten Seite der Ladungsträger erzeugenden Schicht 12, d.h. in einer leitenden Schicht, die nicht gezeigt ist. Aktinische Strahlung 16 passiert die Ladungsträgertransportschicht 14 im Bereich 18, dringt in die Ladungsträger erzeugende Schicht 12 ein und erzeugt Elektronen-Lochpaare. Das Loch wird von der negativen Ladung der Oberfläche der Ladungsträgertransportschicht 14 angezogen und wird, wie in Fig. 2 gezeigt ist, in die Ladungsträgertransportschicht injiziert und wandert durch die Schicht 14 zur Entladung des Bereichs 18. Die Ladungsträgertransportschicht 14 besteht im wesentlichen im Hinblick auf die sich darauf befindliche negative Ladung aus einem isolierenden Material. Auf diese Weise wird eine lokalisierte Entladung im Bereich 18 erhalten. Das Elektron wird durch die positive Ladung in der leitenden Unterlage (nicht gezeigt) angezogen.

Ein ähnliches Ergebnis ist in den Figuren 3 und 4 dargestellt. In dem Aufzeichnungsmaterial 10', in dem die gleichen Schichten enthalten sind, sind diese in anderer Reihenfolge angeordnet. Die Ladungsträger erzeugende Schicht 12 wird positiv geladen und direkt mit aktinischer Strahlung 16 bestrahlt. Die Ladungsträgertransportschicht 14 wird zwischen der Ladungsträger erzeugenden Schicht 12 und einer negativen Aufladung, die sich in der nicht gezeigten leitenden Unterlage befindet, angeordnet. Wiederum erzeugt aktinische Strahlung 16 Elektronen-Lochpaare. Der Bereicht 18 der Ladungsträger erzeugenden Schicht 12 wird durch Elektronen entladen, während die korrespondierenden Löcher durch die Ladungsträgertransportschicht 14 wandern und von den negativen Ladungen angezogen werden. Das Aufzeichnungsmaterial 10' weist den Vorteil auf, daß aktinische Strahlung 16 nicht die Ladungsträgertransportschicht 14 durchdringen muß, andererseits ist die Ladungsträger erzeugende Schicht 12 nicht geschützt. Es sind auch andere Ausführungsbeispiele möglich, die nicht dargestellt sind. So kann beispielsweise das Aufzeichnungsmaterial 10 in Fig. 1 auch von der entgegengesetzten Seite, d.h. durch den Schichtträger hindurch, mit aktinischer Strahlung belichtet werden.

### Beispiel 1

Eine Unterlage, die für die vorliegende Erfindung geeignet ist, wurde hergestellt durch Beschichten eines aluminisierten Polyäthylenterephthalatträgers mit einer Lösung eines Polyesterharzes, welches in einem Tetrahydrofuran:Toluol-Lösungsmittelgemisch im Verhältnis 9:1 (0,7% bis 1,4% Feststoffgehalt, Gewicht: Gewicht) gelöst wurde. Der Polyesterüberzug wurde mittels eines Meniskusbeschichtungsverfahrens aufgetragen und in einem Umluftofen getrocknet. Dann wurde Chlordianblau (0,73 G.% Feststoffgehalt) in einer Mischung von Äthylendiamin, n-Butylamin und Tetrahydrofuran im Gewichtsverhältnis 1,2:1,0:2,2 gelöst. Siliconöl wurde dann in einer Menge von 2,3 G.%, bezogen auf das Chlordianblau, zugegeben. Die resultierende Lösung wurde mittels eines Meniskusbeschichtungsverfahrens auf den mit Polyester beschichteten Träger aufgetragen, und die resultierende beschichtete Unterlage wurde in einem Umluftofen getrocknet. Die Herstellung der Ladungsträger erzeugenden Schicht aus Chlordianblau auf einer konventionellen Polyesterunterlage ist an sich bekannt.

Die neue Ladungsträgertransportschicht gemäß der Erfindung wurde hergestellt durch Mischen eines Polycarbonatharz-Bindemittels in einer Menge von 7,65 g, eines Polyesterharzes in einer Menge von 3,60 g und eines Acrylharzes in einer Menge von 2,25 g in 86,5 Tetrahydrofuran und Toluol, wobei die Lösungsmittel in einem Gewichtsverhältnis von etwa 9:1 vorliegen. Als bevorzugtes Hydrazon gemäß vorliegender Erfindung wird p-Diäthylaminobenzaldehyd-(diphenylhydrazon) in einer Menge von 9,0 g zusammen mit 0,02 g Siliconöl zugegeben. Zur Einstellung der Viskosität, die für das gewählte Beschichtungsverfahren geeignet ist, kann weiteres Tetrahydrofuran zugegeben werden. In dem vorliegenden Beispiel wurde die resultierende Lösung auf die zuvor hergestellte Ladungsträger erzeugende Schicht aufgetragen und der gesamte Film wiederum im einem Umluftofen getrocknet unter Erhalt eines mehrschichtigen elektrophotographischen Aufzeichnungsmaterials. Das elektrophotographische Aufzeichnungsmaterial wurde getestet, indem die Oberfläche auf -870 Volt im Dunkeln aufgeladen wurde, das geladene elektrophotographische Aufzeichnungsmaterial mit Licht, das in kommerziellen elektrophotographischen Geräten angewendet wird, unter verschiedenen Bedingungen der Lichtintensität belichtet und indem die Lichintensität, die erforderlich ist, um das Aufzeichnungsmaterial auf eine Spannung von - 150 Volt innerhalb 454 ms unter den angegebenen Bedingungen zu entladen, bestimmt wurde. Es wurde festgestellt, daß zur Entladung des Aufzeichnungsmaterials des vorliegenden Beispiels 1, 10 pt/cm2 erforderlich waren. Dieser Wert zeigt einen ausgezeichneten Löchertransport an. Elektrophotographische Aufzeichnungsmaterialien, die mit denen der vorliegenden Beispiele identisch sind, wurden in kommerziellen Kopiergeräten getestet und ergaben ausgezeichnete Ergebnisse hinsichtlich des Ladungstransports, der Widerstandsfähigkeit gegen Tonerfilmbildung, der physikalischen Widerstandsfähigkeit gegen Abnutzung, der Langzeitstabilität elektrischer und physikalischer Eigenschaften und des Arbeitens bei niedriger Temperatur.

### Beispiele 2 a - f

Mehrschichtige elektrophotographische Aufzeichnungsmaterialien, die dem in Beispiel 1 hergestellten ähnlich sind, wurden hergestellt mit unterschiedlichen Harzen in unterschiedlichen Mengen in der Ladungsträgertransportschicht.

Versuche, die wie in Beispiel 1 angegeben durchgeführt wurden, ergaben folgende Ergebnisse:

### Beispiel 3

Ein mehrschichtiges elektrophotographisches Aufzeichnungsmaterial, das dem im Beispiel 1 ähnlich ist, wurde hergestellt mit der Ausnahme, daß die Lösung zur Herstellung der Ladungsträgertransportschicht 14,5 g Acrylharz als einziges Bindemittel und 14,5 g p-Diäthylamino- benzaldehyd-(diphenylhydrazon) enthielt. Bei einer Prüfung des Aufzeichnungsmaterials wie in Beispiel 1 ergab sich, daß 3,0 µ/cm2 Lichtenergie erforderlich waren, um das Aufzeichnungsmaterial.von einer Spannung in Dunkeln von -870 Vauf 150 V bei einer Ansprechzeit auf Belichtung von 454 ms zu entladen.

### Beispiel 4

Ein mehrschichtiges elektrophotographisches Aufzeichnungsmaterial, das dem in Beispiel 1 hergestellten ähnlich ist, wurde hergestellt mit der Ausnahme, daß ein anderes Acrylharz verwendet wurde. Bei einer Prüfung wie in Beispiel 1 ergab sich, daß 1,16 µ/cm² Lichtenergie erforderlich waren, um das Aufzeichnungsmaterial von einer Spannung im Dunkeln von -870 V auf -150 V bei einer Ansprechzeit auf Belichtung von 454 ms _{'}zu entladen.

### Beispiele 5 a - e

Mehrschichtige elektrophotographische Aufzeichnungsmaterialien, die denen von Beispiel 2 ähnlich waren, wurden hergestellt mit der Ausnahme, daß die folgenden Polyesterharze anstelle des dort angegebenen Polyesterharzes verwendet wurden.

Ergebnisse, die denen von Beispiel 2e ähnlich waren, wurden in jedem Fall erhalten.

### Beispiele 6 a- k

Mehrschichtige elektrophotographische Aufzeichnungsmaterialien, die dem in Beispiel 1 ähnlich sind, wurden hergestellt mit der Ausnahme, daß die zuerst aufgetragenen Klebstoffschichten mit anderen Harzen als dem dort angegebenen Polyester, aber in ähnlichen Mengen hergestellt wurden. Jedes Aufzeichnungsmaterial wurde auf -870 V aufgeladen und auf -150 V in 146 ms entladen. Die nachfolgend angegebenen Belichungsenergien in µ/cm² waren erforderlich.

### Beispiele 7a und 7b

Mehrschichtige elektrophotographische Aufzeichnungsmaterialien, die dem im Beispiel 2e hergestellten ähnlich sind, wurden hergestellt mit der Ausnahme, daß 5,78 g p-Diäthylamino- benzaldehyd-(diphenylhydrazon) in der Lösung der Ladungsträgersportschicht in Beispiel 7a und 7,27 g in Beispiel 7b verwendet wurden. Bei einer Prüfung unter den gleichen Entladungsspannungen und den gleichen Ansprechzeiten auf Belichtung wie in Beispiel 1 wurde gefunden, daß für das elektrophotographische Aufzeichungsmaterial von Beispiel 7a 1,4 µ/cm² Lichtenergie und für dasjenige von Beispiel 7b 1,3 ut/cm2 erforderlich waren.

### Beispiel 8

Ein mehrschichtiges elektrophotographisches Aufzeichnungsmaterial, das dem von Beispiel 2a ähnlich war, wurde hergestellt mit der Ausnahme, daß 13,5 g p-Diäthylaminobenzaldehyd-(diphenyl- hydrazon) in der Lösung der Ladungsträgertransportportschicht verwendet wurden. Bei einer Prüfung, die wie im Beispiel 1 angegeben durchgeführt wurde, waren 1,37 µ/cm² Lichtenergie erforderlich, um das Aufzeichnungsmaterial von einer Dunkelspannung von -870 V auf -150 V bei einer Ansprechzeit auf Belichtung von 146 ms zu entladen.

### Beispiel 9

Ein mehrschichtiges elektrophotographisches Aufzeichnungsmaterial, das dem in Beispiel 2a ähnlich war, wurde hergestellt mit der Ausnahme, daß 20,25 g p-Diäthylaminobenzaldehyd-(diphenyl- hydrazon) in der Lösung der Ladungsträgertransportschicht verwendet wurden. Bei einer Prüfung, die wie in Beispiel 1 angegeben durchgeführt wurde, ergab sich, daß 1,37 µ/cm² Lichtenergie erforderlich waren, um das Aufzeichnungsmaterial von einer Dunkelspannung von -870 V auf -150 V bei einer Ansprechzeit auf Belichtung von 146 ms zu entladen.

### Beispiele 10 a - d

Mehrschichtige elektrophotographische Aufzeichnungsmaterialien, die dem in Beispiel 2a angegebenen ähnlich waren, wurden hergestellt mit der Ausnahme, daß alternativ die folgenden Hydrazonverbindungen in den gleichen Mengen in der Lösung der Ladungsträgertransportschicht verwendet wurden:

### Beispiel

10a o-Methyl-p-dimethylaminobenzaldehyd-(diphenylhydrazon)
10b o-Äthoxy p-diäthylaminobenzaldehyd-(diphenylhydrazon)
10c o-Methyl-p-diäthylaminobenzaldehyd-(diphenylhydrazon)
10d p-Dimethylaminobenzaldehyd-(diphenylhydrazon)

Die folgenden Ergebnisse wurden erhalten:

### Beispiele 11 a - c

Mehrschichtige elektrophotographische Aufzeichnungsmaterialien, die dem in Beispiel 2a angegebenen ähnlich waren, wurden hergestellt mit der Ausnahme, daß 13,5 g der folgenden Hydrazone in der Lösung der Ladungsträgertransportschicht verwendet wurden:

### Beispiel

11 a o-Methyl-p-dimethylaminobenzaldehyd-(diphenylhydrazon)
1 1 b o-Äthoxy-p-diäthylaminobenzaldehyd-(diphenylhydrazon)
1 1 c o-Methyl-p-diäthylaminobenzaldehyd-(diphenylhydrazon)

Die folgenden Ergebnisse wurden_{'} erhalten:

### Beispiele 12 a - c

Mehrschichtige elektrophotographische Aufzeichnungsmaterialien, die dem in Beispiel 1 ähnlich waren, wurden hergestellt mit der Ausnahme, daß die Lösung der Ladungsträgertransportschicht 6,75 g Polyesterharz, 6,75 g Polycarbonatharz und 13,5 g der nachfolgend angegebenen Hydrazonverbindungen enthielt:

### Beispiel

12a p-Dimethylaminobenzaldehyd-(diphenylhydrazon)
12b p-Dipropylaminobenzaldehyd-(diphenylhydrazon)
12c p-Dibutylaminobenzaldehyd-(diphenylhydrazon)

Die folgenden Ergebnisse wurden erhalten:

### Beispiel 13

Auf eine Art, die der in Beispiel 1 angegebenen ähnlich ist, wird Hydroxysquarylium in einer Menge von 1 g in einem Lösungsmittelgemisch aus 1 ml Äthylendiamin, 5 ml Propylamin und 24 ml Tetrahydrofuran gelöst und mittels eines Meniskusbeschichtungsverfahrens auf eine aluminisierte Polyesterunterlage aufgetragen und getrocknet unter Erhalt einer Ladungsträger erzeugenden Schicht. Eine Ladungsträgertransportschicht gemäß der vorliegenden Erfindung wurde hergestellt durch Meniskusbeschichten der mit der Ladungsträger erzeugenden Schicht beschichteten Unterlage mit einer Lösung von 8,12 g eines Polycarbonatharzes und 8,12 g p-Diäthylaminobenzaldehyd-(diphenyl- hydrazon) in einer 9:1-Mischung Tetrahydrofuran und Toluol und Trocknen unter Ausbildung eines mehrschichtigen elektrophotographichsen Aufzeichnungsmaterials. Bei einer Prüfung wie in Beispiel 1 ergab sich, daß 1,40 µ/cm² Lichtenergie erforderlich waren, um das Aufzeichnungsmaterial von einer Spannung im Dunkeln von -870 V auf -150 V bei einer Ansprechzeit auf Belichtung von 146 ms zu entladen.

### Beispiel 14

Ein mehrschichtiges elektrophotographisches Aufzeichnungsmaterial, das dem in Beispiel 13 ähnlich ist, wurde hergestellt mit der Ausnahme, daß o-Äthoxy-p-diäthylaminobenzaldehyd-(diphenyl- hydrazon) in der Lösung der Ladungsträgertransportschicht verwendet wurde. Bei einer prüfung wie in Beispiel 1 ergab sich, daß 1,02 µ/cm² Lichtenergie erforderlich waren, um das Aufzeichnungsmaterial von einer Spannung im Dunkeln von -870 V auf -150 V bei einer Ansprechzeit auf Belichtung von 146 ms zu entladen.

### Beispiel 15

Es wurde ein mehrschichtiges elektrophotographisches Aufzeichnungsmaterial, das dem in Beispiel 13 ähnlich ist, hergestellt mit der Ausnahme, daß die Lösung der Ladungsträger erzeugenden Schicht 0,85 g Hydroxysquarylium und 0,15 g Methylsquarylium enthielt. Bei einer Prüfung wie in Beispiel 1 ergab sich, daß 0,86 µ/cm² Lichtenergie erforderlich waren, um das Aufzeichnungsmaterial von einer Spannung im Dunkeln von -870 V auf -150 V bei einer Ansprechzeit auf Belichtung von 146 ms zu entladen.

### Beispiel 16

Ein mehrschichtiges elektrophotographisches Aufzeichnungsmaterial, das dem in Beispiel 13. ähnlich war, wurde hergestellt mit der Ausnahme, daß die Lösung der Ladungsträger erzeugenden Schicht 0,85 g Hydroxysquarylium und 0,15 g Methylsquarylium und die Lösung der Ladungsträgertransportschicht 8,12 g Polycarbonatharz und 5,42 g p-Diäthylaminobenzaldehyd-(diphenylhydrazon) enthielt. Bei einer Prüfung wie in Beispiel 1 ergab sich, daß 1,10 µ/cm² Lichtenergie erforderlich waren, um das Aufzeichnungsmaterial von einer Spannung in Dunkeln von -870 V auf -150 V bein einer Ansprechzeit auf Belichtung von 146 ms zu entladen.

### Beispiel 17

Ein mehrschichtiges elektrophotographisches Aufzeichnungsmaterial wurde hergestellt, indem auf eine Ladungsträger erzeugende Schicht, welche durch Vakuumabscheidung von Selen und Tellur hergestellt worden war, eine Ladungsträgertransportschicht aus einer Lösung von 6,75 g Polyesterharz, 6,75 g Polycarbonatharz und 13,5 g p-Diäthylaminobenzaldehyd-(diphenylhydrazon) aufgetragen wurde. Bei einer Prüfung wie in Beispiel 1 ergab sich, daß 2,0 pt/cml Lichtenergie erforderlich waren, um das Aufzeichnungsmaterial von einer Spannung im Dunkeln von -800 V auf -300 V bein einer Ansprechzeit auf Belichtung von 454 ms zu entladen.

Aus den zuvor angegebenen Beispielen ist ersichtlich, daß die Ladungsträgertransportschicht vom p-Typ gemäß der vorliegenden Erfindung mit verschiedenen Typen von Harzbindemitteln wie auch einer Vielzahl von Hydrazonverbindungen des angegebenen Typs hergestellt werden kann. Sowohl organische wie auch anorganische Ladungsträger erzeugende Schichten sind mit der Ladungsträgertransportschicht gemäß der vorliegenden Erfindung verwendbar, und an sich bekannte verschiedene Kombinationen von Lösungsmitteln, polymeren Bindemitteln und dergleichen können verwendet werden. Bestimmte Hydrazonverbindungen zeigen, wenn sie in relativ hohen Konzentrationen verwendet werden, eine Tendenz zur Kristallisation, wodurch ihre Ladungsträgertransportfunktion abnimmt. Wenn jedoch geringere Mengen verwendet werden, werden brauchbare Ergebnisse erhalten. Eine Auswahl in dieser Richtung kann durch den Fachmann getroffen werden. Die elektrophotographischen Aufzeichnungsmaterialien mit der erfindungsgemäßen Ladungsträgertransportschicht zeigen ein ausgezeichnetes Verhältnis von Empfindlichkeit, insbesondere bei niedrigen Temperaturen, Adhäsion zu benachbarten Schichten und Widerstandsfähigkeit gegen mechanische Abnutzung wiederum bei verschiedenen Temperaturen. Die Aufzeichnungsmaterialien zeigen auch hinsichtlich der. Alterung ausgezeichnete Eigenschaften und weisen eine beträchtliche Widerstandsfähigkeit gegen Tonerfilmbildung auf.

## Patentansprüche

1. Elektrophotographisches Aufzeichnungsmaterial aus einem elektrisch leitenden Schichtträger, einer Ladungsträger erzeugenden Schicht und einer bindemittelhaltigen Ladungsträgertransportschicht, dadurch gekennzeichnet, daß die Ladungsträgertransportschicht als Ladungen transportierende Verbindung ein Hydrazon der allgemeinen Formel in der die Reste bedeuten, enthält.

2. Elektrophotographisches Aufzeichnungsmaterial nach Anspruch 1, dadurch gekennzeichnet, daß die Ladungsträgertransportschicht Hydrazone aus der Gruppe von p-Diäthylaminobenzaldehyd-(diphenylhydrazon), o-Äthoxy-p-diäthylaminobenzaldehyd-(diphenylhydrazon), o-Methyl₋p-diäthyl- aminobenzaldehyd-(diphenylhydrazon), o-Methyl-p-dimethylaminobenzaldehyd-(diphenylhydrazon), p-Dipropyla minobenzaldehyd-(diphenylhydrazon, p-Diäthylaminobenzaldehyd-(benzylphenylhydrazon), p-Dibutylaminobenzaldehyd-(diphenylhydrazon) und p-Dimethylaminobenzaldehyd(diphenylhydrazon) enthält.

3. Elektrophotographisches Aufzeichnungsmaterial nach Anspruch 1, dadurch gekennzeichnet, daß diie Ladungsträgertransportschicht als polymeres Bindemittel ein Polycarbonatharz, ein Polyesterharz oder ein Acrylharz, oder Mischungen derselben enthält.

4. Elektrophotographisches Aufzeichnungsmaterial nach den Ansprüchen 1, 2 und 3, dadurch gekennzeichnet, daß die Ladungsträgertransportschicht p-Diäthylaminobenzaldehyd-(diphenylhydrazon) und ein Polycarbonat-, Polyester- oder Acrylharz, oder Mischungen derselben enthält.

5. Elektrophotographisches Aufzeichnungsmaterial nach den Ansprüchen 1 und 4, dadurch gekennzeichnet, daß die Ladungsträgertransportschicht eine Dicke zwischen 7 und 35 µm aufweist.

6. Elektrophotographisches Aufzeichnungsmaterial nach den Ansprüchen 1 bis 5, dadurch gekennzeichnet, daß die Ladungsträgertransportschicht vom p-Type ist.

7. Elektrophotographisches Aufzeichnungsmaterial nach Anspruch 1, dadurch gekennzeichnet, daß die Ladungsträgertransportschicht auf der Ladungsträger erzeugenden Schicht angeordnet ist.

8. Elektrophotographisches Aufzeichnungsmaterial nach Anspruch 1, dadurch gekennzeichnet, daß die Ladungsträger erzeugende Schicht einen Photoleiter aus der Gruppe von Selen, Tellur oder deren Legierungen; Verbindungen von Elementen der Gruppe II b mit denem der Gruppe VI a des periodischen Systems; von Cyanin-, Disazo-, Phthalocyaninverbindungen und Methinfarbstoffen, die sich von der Quadratsäure ableiten, enthält.

9. Elektrophotographisches Aufzeichnungsmaterial nach Anspruch 8, dadurch gekennzeichnet, daß die Ladungsträger erzeugende Schicht Chlordianblau, Methylsquarylium und/oder Hydroxysquarylium enthält.

10. Elektrophotographisches Aufzeichnungsmaterial nach einem oder mehreren der Ansprüche 1 bis 9, dadurch gekennzeichnet, daß die Ladungsträger erzeugende Schicht eine Dicke zwischen 0,05 und 0,2 µm und die Ladungsträgertransportschicht eine Dicke von mindestens 5 µm aufweisen.

11. Elektrophotographisches Aufzeichnungsmaterial nach den Ansprüchen 1 und 8, dadurch gekennzeichnet, daß die Ladungsträger erzeugende Schicht gegenüber aktinischer Strahlung mit einer Wellenlänge größer 390 mm empfindlich und die Ladungsträgertransportschicht für diese Strahlung durchlässig ist.

12. Verwendung des elektrophotographischen Aufzeichnungsmaterials nach den Ansprüchen 1 bis 11 in einem elektrophotographischen Kopierverfahren.

## Claims

1. Electrophotographic recording material having an electrically conductive layer, a charge generation layer, and a binder-containing charge transport layer, characterized in that the charge transport layer contains as charge transport compound a hydrazone of the general formula where the residues are

2. An electrophotographic recording material as claimed in claim 1, characterized in that the charge transport layer contains hydrazones selected from the group comprising p-diethylaminobenzaldehyde (diphenylhydrazone), o-ethoxy-p-diethylaminobenzaldehyde-(diphenylhydrazone), o-methyl-p-diethylaminobenzaldehyde-(diphenylhydrazone), o-methyl-p-dimethylaminobenzaldehyde-(diphenylhydrazone), p-dipropylaminobenzaldehyde-(diphenylhydrazone), p-diethylaminobenzaldehyde-(benzyl- phenylhydrazone), p-dibutylaminobenzaldehyde-(diphenylhydrazone), p-dimethylaminobenzaldehyde-(diphenylhydrazone).

3. Electrophotographic recording material as claimed in claim 1, characterized in that the charge transport layer contains as a polymeric binder a polycarbonate resin, a polyester resin, or an acrylic resin, or mixtures thereof.

4. Electrophotographic recording material as claimed in claims 1, 2 and 3, characterized in that the charge transport layer contains p-diethylaminobenzaldehyde-(diphenylhydrazone), and a polycarbonate resin, polyester resin, or an acrylic resin, or mixtures thereof.

5. Electrophotographic recording material as claimed in claims 1 and 4, characterized in that the charge transport layer is between 7 and 35 µm thick.

6. Electrophotographic recording material as claimed in any one of claims 1 to 5, characterized in that the charge transport layer is of the p-type.

7. Electrophotographic recording material as claimed in claim 1, characterized in that the charge transport layer is positioned on the charge generation layer.

8. Electrophotographic recording material as claimed in claim -1, characterized in that the charge generation layer contains a photoconductor selected from the group consisting of selenium, tellurium, or their alloys; compounds of elements of Group Ilb with those of Group Via of the Periodic Table; of cyanine compounds, disazo compounds, phthalocyanine compounds, and methine dyes derived from squaric acid.

9. Electrophotographic recording material as claimed in claim 8, characterized in that the charge generation layer contains chlorodiane blue, methyl squarylium, and/or hydroxy squarylium.

10. Electrophotographic recording material as claimed in one or several of claims 1 to 9, characterized in that the charge generation layer is between 0.05 and 0.2 µm thick, and in that the charge transport layer is at least 5 µm thick.

11. Electrophotographic recording material as claimed in claims 1 and 8, characterized in that the charge generation layer is responsive to actinic radiation with a wave length greater than 390 nm, and in that the charge transport layer is transparent to this radiation.

12. Use of the electrophotographic recording material as claimed in any one of claims 1 to 11 in an electrophotographic copying process.

## Revendications

1. Matériau d'enregistrement électrophotographique composé d'un support de couche électriquement conducteur, d'une couche générant des porteurs de charge, et d'une couche de transport de porteurs de charge contenant un liant, caractérisé en ce que la couche de transport de porteurs de charge contient comme composé transportant des charges une hydrazone de formule générale: avec les résidus

2. Matériau d'enregistrement électrophotographique selon la revendication 1, caractérise en ce que la couche de transport de porteurs de charge contient une hydrazone choisie dans le groupe comprenant; p-diethylaminobenzaldehyde (diphenylhydrazone), o-ethoxy-p-diethylaminobenzaldehyde-(diphenylhydrazone), o-methyl-p-diethylaminobenzaldehyde-(diphenylhydrazone), o-methyl-p-di- methylaminobenzafdehyde-(diphenylhydrazone), p-dipropylaminobenzaldehyde-(diphenylhydrazone), p-diethylaminobenzaldehyde-(benzylphenylhydrazone), p-dibutylaminobenzaldehyde-(diphenylhydrazone), p-dimethylaminobenzaldehyde-(diphenylhydrazone).

3. Matériau d'enregistrement électrophotographique selon la revendication 1, caractérisé en ce que la couche de transport de porteurs de charge contient comme liant polymère une résine polycarbonate, und résine polyester, ou un résine acrylique, ou un mélange de celles-ci.

4. Matériau d'enregistrement électrophotographique selon les revendications 1, 2 et 3, caractérisé en ce que la couche de transport de porteurs de charge contient de la p-diethylaminobenzaldehyde-(diphenylhydrazone), et une résine polycarbonate, une résine polyester, ou une résine acrylique, ou des mélanges de celles-ci.

5. Matériau d'enregistrement électrophotographique selon les revendications 1 et 4, caractérisé en ce que la couche de transport de porteurs de charge a une épaisseur comprise entre 7 et 35 ,um.

6. Matériau d'enregistrement électrophotographique selon les revendications 1 à 5, caractérisé en ce que la couche de transport de porteurs de charge est du type p.

7. Matériau d'enregistrement électrophotographique selon la revendication 1, caractérisé en ce que la couche de transport de porteurs de charge est disposée sur la couche générant les porteurs de charge.

8. Matériau d'enregistrement éiectrophotographique selon la revendication 1, caractérisé en ce que la couche générant les porteurs de charge comporte un photoconducteur choisi dans le groupe comprenant le sélénium, le tellure ou des alliages de ceux-ci; des composés d'éléments du groupe Ilb avec ceux du groupe Via de la classification périodique; les cyanines, les diazoïques, les phthalocyanines, et les colorants de méthine dérivés de l'acide squarique.

9. Matériau d'enregistrement électrophotographique selon la revendication 8, caractérisé en ce que la couche générant les porteurs de charge contient du bleu chlorodiane, du méthyl squarylium et/ou de l'hydroxy squarylium.

10. Matériau d'enregistrement électrophotographique selon l'une ou plusieurs des revendications 1 à 9, caractérisé en ce que le couche générant les porteurs de charge a une épaisseur comprise entre 0,05 et 0,2 µm et que la couche de transport de porteurs de charge a une épaisseur d'au moins 5 um.

11. Matériau d'enregistrement électrophotographique selon les revendications 1 et 8, caractérisé en ce que la couche générant les porteurs de charge est sensible à une radiation actinique ayant une longueur d'onde supérieure à 390nm et en ce que la couche de transport de porteurs de charge est transparente à cette radiation.

12. Utilisation du matériau d'enregistrement électrophotographique selon l'une quelconque des revendications 1 à 11 dans un procédé de reproduction électrophotographique.
